# EUROPÄISCHE PATENTANMELDUNG

(11) **EP 1 559 807 A1**
(43) Veröffentlichungstag der Anmeldung: **03.08.2005**
(21) Anmeldenummer: 05100597.3
(22) Anmeldetag: 28.01.2005
(51) Int. Cl.: C23C 4/00, C23C 4/06, C23C 4/18

(54) **Verfahren zur Reparatur verschlissener Gleitflächen, insbesondere für Zylinderlaufflächen von Motorblöcken**

(30) Priorität: 28.01.2004 DE 102004004457
(71) Anmelder: Ford Global Technologies, LLC, A subsidary of Ford Motor Company, Dearborn, MI 48126 (US)
(72) Erfinder: Verpoort, Clemens Maria, D-40789 Monheim (DE); Kowalsky, Keith A., East Norwich, NY 11050 (US); Cook, David, Albuquerque, NE 87122 (US)
(74) Vertreter: Dörfler, Thomas

(57) **Zusammenfassung**

Die Erfindung betrifft ein Verfahren zur Reparatur verschlissener Gleitflächen, insbesondere für Zylinderlaufflächen von Motorblöcken, wobei die verschlissene Gleitfläche zumindest in einem vorbereitenden Arbeitsschritt durch Materialabtragung bearbeitet wird. Die Erfindung ist dadurch gekennzeichnet, daß nach der Materialabtragung durch thermisches Spritzen eine eisenhaltige Schicht auf die Gleitfläche aufgetragen wird, wobei die eisenhaltige Schicht eine amorphe Struktur mit feinverteilten, nano-kristallinen Metallboriden und/oder Metallkarbiden aufweist.

Durch das Aufspritzen bleiben die ursprünglichen Maße der Gleitschicht erhalten, es sind z. B. bei der Überholung von Verbrennungsmotoren keine Kolben mit Übermaß notwendig. Weiterhin weist die verwendete eisenhaltige Schicht durch ihre amorphe Struktur sehr günstige Gleitreibungseigenschaften auf.

## Beschreibung

Die Erfindung betrifft ein Verfahren zur Reparatur verschlissener Gleitflächen, insbesondere für Zylinderlaufflächen von Motorblöcken, nach dem Oberbegriff des Anspruches 1.

Üblicherweise werden die Zylinderlaufflächen von Motorblöcken durch Aufbohren der Zylinderbohrungen repariert, indem die verschlissene Oberfläche abgetragen wird und die neu entstehende Gleitfläche einer geeigneten Oberflächenbearbeitung unterzogen wird. Dies erfordert jedoch einen neuen Kolben mit Übermaß. Weiterhin wird der Zylinderblock selbst an hochbelasteten Stellen, wie z. B. dem kritischen Stegbereich zwischen den Zylinderbohrungen, durch den Materialabtrag beim Aufbohren geschwächt, so daß es in diesem Bereich zu Rissen kommen kann.

Aus der WO 03/106718 ist eine eisenhaltige Schicht bekannt, die durch thermisches Spritzen aufgetragen wird. Eine derartige Schicht ist aufgrund der hohen Härte gut als Gleitfläche geeignet. Dazu wird die Schicht im Bereich der Gleitflächen auf ein Grundmaterial der zu beschichtenden Maschinenteile durch thermisches Spritzen aufgetragen.

Demgemäß ist es die Aufgabe der Erfindung, eine Gleitfläche so zu reparieren, daß durch die Reparatur die Festigkeit des Grundkörpers, z. B. eines Motorblockes, nicht reduziert ist. Auch sollte vorteilhafterweise die Maßhaltigkeit der Gleitfläche gewährt sein. Vorteilhaft wäre es auch, wenn dabei die reparierte Gleitfläche gute Gleiteigenschaften aufweist.

Gelöst wird diese Aufgabe mit den Merkmalen des Anspruches 1.

Indem nach der Materialabtragung der verschlissenen Gleitfläche anschließend durch thermisches Spritzen eine eisenhaltige Schicht auf die Gleitfläche aufgetragen wird, wobei die eisenhaltige Schicht eine amorphe Struktur mit feinverteilten, nano-kristallinen Metallboriden und/oder Metallkarbiden aufweist, kann eine Gleitfläche mit hoher Festigkeit erzeugt werden. Durch das Aufspritzen bleiben die ursprünglichen Maße der Gleitschicht erhalten, es sind z. B. bei der Überholung von Verbrennungsmotoren keine Kolben mit Übermaß notwendig. Weiterhin weist die verwendete eisenhaltige Schicht durch ihre amorphe Struktur sehr günstige Gleitreibungseigenschaften auf.

Die eisenhaltige Schicht besitzt eine ausgezeichnete mechanische Verbindung bzw. Verklammerung zum Grundmaterial aufgrund der amorphen Erstarrung und ist damit in der Lage, auf die durch Abtragung bearbeitete Gleitfläche aufgetragen zu werden. Dabei kann der Auftrag der Schicht auf eine nachbearbeitete, gesäuberte und / oder gestrahlte Oberfläche der Gleitfläche erfolgen. Die Abtragung der Gleitfläche vor der Aufbringung der Schicht kann durch jedes geeignete Oberflächenbearbeitungsverfahren erfolgen, z. B. Bohren, Drehen, Fräsen, Schleifen oder Anschleifen, Sandstrahlen, Lasern. Dies erlaubt den flexiblen Einsatz der Schicht bei jedweden Reparaturarbeiten an Gleitflächen. Aufgrund der hohen Härte und Festigkeit der Schicht wird auch eine evt. Schwächung des Grundmaterials durch Verschleiß oder nachträglichen Abtrag ausgeglichen, so daß die ursprüngliche Festigkeit des Grundmaterials nahezu wieder erreicht werden kann. Anwendungsbeispiel ist der kritische Stegbereich zwischen Zylinderbohrungen eines Motorblocks.

Aufgrund der hohen mechanischen Umklammerung der Schicht mit dem Grundmaterial eignet sich die Beschichtung insbesondere auch für Thermoschock beanspruchte Motoren. Thermoschock tritt auf, wenn beim Kaltstart bei niedrigen Umgebungstemperaturen Motoren schnell unter Last auf Höchstdrehzahl hochdrehen. Indem die eisenhaltige Schicht eine amorphe Struktur mit feinverteilten, nano-kristallinen Metallboriden und / oder Metallkarbiden aufweist, ist die Gleitfläche hochbelastbar, da aufgrund der nano-kristallinen Ausscheidungen der Metallboride und Metallkarbide eine Schicht mit extrem hoher Härte entsteht.

Eine weitere bevorzugte Anwendung der eisenhaltigen Schicht ist die Reparatur hochbelasteter Zylinderlaufflächen von aufgeladenen Diesel- und Benzinmotoren. Durch Aufbringen der erfinderischen Schicht in der aufgebohrten Zylinderbohrung wird die Zylinderbohrung wieder auf das ursprüngliche Nennmaß gebracht, so daß der ursprüngliche Kolben verwendet werden kann. Weiterhin ist, da die Schicht eine sehr hohe Festigkeit aufweist, auch die ursprüngliche Festigkeit des Motorblocks selbst wieder hergestellt, da der Motorblock nun wieder die ursprünglichen Wandstärken aufweist.

Verwendung findet die erfinderische eisenhaltige Schicht bei der Reparatur von Gleitflächen an Maschinenteilen, insbesondere von Pleuellagern, Kurbelwellenlagern, Kolbenringen, Zylinderlaufflächen und Kolben. Dies schließt neben Verbrennungsmotoren alle Maschinen ein, wo sich derartige Maschinenbauteile befinden, z. B. Hydraulikzylinder, Getriebe, Wellenlagerungen.

Bei der Verwendung der eisenhaltigen Schicht zur Reparatur von Gleitflächen spielt es keine Rolle, ob die Gleitfläche vor der Reparatur bereits die gleiche oder eine ähnliche Beschichtung aufwies, oder ob die Gleitfläche direkt aus dem Grundmaterial, auf das die eisenhaltige Schicht aufgetragen wird, gebildet war. Insbesondere im letzteren Fall eignet sich die Schicht sehr gut, um alte, verschlissene Zylinderblöcke aufzuarbeiten, die jedoch noch nicht beschichtet waren.

Vorteilhaft wird die aufgetragene eisenhaltige Schicht nachträglich mit punktuell mit Wärme beaufschlagt, z. B. durch Laserlicht und/oder Elektronenstrahlen. Dann werden im Bereich des Wärmeeintrags feinverteilte nanokristalline Metallboride und/oder Metallkarbide aus der amorphen Struktur der eisenhaltigen Schicht ausgeschieden. Damit kann die eisenhaltige Schicht beim Auftragen einen relativ hohen Anteil an kristalliner und/oder teilkristalliner Struktur aufweisen. Dies erlaubt die günstige mechanische Bearbeitung. Durch den Wärmeeintrag entstehen zusätzliche nanokristalline Metallboride und/oder Metallkarbide, die die Festigkeit der eisenhaltigen Schicht im Bereich des Wärmeeintrags wesentlich erhöhen.

Bevorzugt weist die eisenhaltige Schicht im Bereich des Wärmeeintrags eine Härte von 1000 bis 1250 HV 0,05 auf, jedoch kann die Härte durch entsprechende Prozeßparameter und Materialzusammensetzung ohne weiteres im Bereich zwischen 800 HV 0,05 und 1500 HV 0,05 eingestellt werden. Eine solche Härte ist bisher z. B. bei Hartmetallwerkzeugen auf Basis von Wolfram-Karbid / Kobalt bekannt, und kann jetzt auch für Gleitflächen großflächig angewendet werden. Aufgrund der hohen Härte ist die eisenhaltige Schicht extrem verschleißfest. Die Metallboride bzw. Metallkarbide weisen bevorzugt eine Größe von 60 bis 130 nm auf. Aufgrund der geringen Größe wird die Reibung reduziert und die Härte gesteigert.

Bei einem vorteilhaften Verfahren ist das thermische Spritzverfahren zum Auftragen der eisenhaltigen Schicht ein Plasmadrahtspritzen (PTWA) oder ein Lichtbogendrahtspritzen (LDS). Beide Verfahren ermöglichen bei richtiger Einstellung der Prozeßparameter eine kostengünstige Auftragung der eisenhaltigen Schicht.

Ein weiteres vorteilhaftes Verfahren ergibt sich, wenn Gleitflächen nur abschnittsweise repariert werden müssen. Dann kann der zu reparierende Bereich der Gleitfläche durch Materialabtragung vorbereitet werden. Nur in diesem Bereich wird die eisenhaltige Schicht aufgetragen. Dadurch ist eine kostengünstige Reparatur größerer Gleitflächen, die nur bereichsweise verschlissen sind, möglich.

Die Ausführung und die Verwendung der Erfindung ist nicht auf die vorliegenden Bespiele beschränkt. Es versteht sich von selbst, daß das erfinderische Verfahren zur Reparatur jeder verschlissenen Gleitfläche benutzt werden kann.

## Patentansprüche

1. Verfahren zur Reparatur verschlissener Gleitflächen, insbesondere für Zylinderlaufflächen von Motorblöcken, wobei die verschlissene Gleitfläche zumindest teilweise in einem vorbereitenden Arbeitsschritt durch Materialabtragung bearbeitet wird,
**dadurch gekennzeichnet, daß**
nach der Materialabtragung durch thermisches Spritzen eine eisenhaltige Schicht auf die Gleitfläche aufgetragen wird, wobei die eisenhaltige Schicht eine amorphe Struktur mit feinverteilten, nano-kristallinen Metallboriden und/oder Metallkarbiden aufweist.

2. Verfahren nach Anspruch 1,
**dadurch gekennzeichnet, daß**
die eisenhaltige Schicht weitere nano-kristalline Metallboride und/oder Metallkarbide aufweist, die nach dem Auftrag der eisenhaltigen Schicht durch einen nachträglichen Wärmeeintrag in die eisenhaltige Schicht entstanden sind.

3. Verfahren nach Anspruch 2,
**dadurch gekennzeichnet, daß**
im Bereich des Wärmeeintrags feinverteilte nanokristalline Metallboride und/oder Metallkarbide aus der amorphen Struktur der eisenhaltigen Schicht ausgeschieden sind.

4. Verfahren nach Anspruch 2 oder 3,
**dadurch gekennzeichnet, daß**
der nachträgliche Wärmeeintrag mittels Laserstrahlen und/oder Elektronenstrahlen erfolgt.

5. Verfahren nach einem der Ansprüche vorherigen,
**dadurch gekennzeichnet, daß**
das thermische Spritzverfahren zum Auftragen der eisenhaltigen Schicht ein Plasmadrahtspritzen (PTWA) oder ein Lichtbogenspritzen (LDS) ist.

6. Verfahren nach einem der vorherigen Ansprüche zur Reparatur von Gleitflächen an Maschinenteilen, insbesondere von Pleuellagern, Kurbelwellenlagern, Kolbenringen, Zylinderlaufflächen und Kolben.

7. Verfahren nach einem der vorherigen Ansprüche, wobei die Gleitfläche nur in Teilbereichen mittels der eisenhaltigen Schicht repariert wird.

8. Gleitfläche, repariert nach einem der vorherigen Verfahren.
